# EUROPÄISCHE PATENTSCHRIFT

(11) **EP 4 101 560 B1**
(45) Veröffentlichungstag und Bekanntmachung des Hinweises auf die Patenterteilung: **13.08.2025**
(21) Anmeldenummer: 22173780.2
(22) Anmeldetag: 17.05.2022
(51) Int. Cl.: B22D 11/04, B22D 11/041, B22D 11/114, B22D 11/115, B22D 11/12, B22D 11/128, B22D 11/14, B22D 11/16, B22D 46/00

(54) **RÜHREN BEI GEGOSSENEN KNÜPPELN ODER VORBLÖCKEN MIT OSZILLIERENDEM STRANGRÜHRER UND STEUERPROGRAMM**
STIRRING OF CAST BILLETS OR BLOOMS USING AN OSCILLATING STIRRER AND CONTROL PROGRAM
AGITATION DE BILLETTES OU DE BLOOMS COULÉS À L'AIDE D'UN AGITATEUR OSCILLANT ET PROGRAMME DE CONTRÔLE ASSOCIÉ.

(30) Priorität: 08.06.2021 AT 504592021
(43) Veröffentlichungstag der Anmeldung: 14.12.2022
(73) Patentinhaber: Primetals Technologies Austria GmbH, 4031 Linz (AT)
(72) Erfinder: Wimmer, Franz, 4752 Riedau (AT)
(74) Vertreter: Metals@Linz

(56) Entgegenhaltungen:
- WO-A2-2013/174512
- US-A- 3 987 841
- US-A- 4 375 830
- US-A- 5 762 127
- US-A1- 2017 216 908

## Beschreibung

### Gebiet der Technik

Die vorliegende Erfindung geht aus von einem Herstellungsverfahren für einen Vorblock,
- wobei flüssiger Stahl von oben in eine Durchlaufkokille gegossen wird, unten ein Stahlstrang mit einer bereits erstarrten Strangschale und einem noch flüssigen Kern aus der Durchlaufkokille abgezogen wird und der Stahlstrang mit der bereits erstarrten Strangschale und dem noch flüssigen Kern ohne Richtungsänderung von oben in eine Halteeinrichtung eingeführt wird, in welcher der Stahlstrang während einer Erstarrungszeit, in welcher der Stahlstrang nach und nach erstarrt, verbleibt,
- wobei der flüssige Kern während der Erstarrungszeit mittels eines Strangrührers gerührt wird.

Die vorliegende Erfindung geht weiterhin aus von einem Steuerprogramm, das Maschinencode aufweist, der von einer Steuereinrichtung einer Stranggießmaschine zum Herstellen eines Vorblocks abarbeitbar ist, wobei die Abarbeitung des Maschinencodes durch die Steuereinrichtung bewirkt, dass die Steuereinrichtung einen Strangrührer einer Halteeinrichtung, in welcher ein eine bereits erstarrte Strangschale und einen noch flüssigen Kern aufweisender Stahlstrang während einer Erstarrungszeit nach und nach zu dem Vorblock erstarrt, derart ansteuert, dass während der Erstarrungszeit der flüssige Kern mittels des Strangrührers gerührt wird.

Die vorliegende Erfindung geht weiterhin aus von einer Steuereinrichtung einer Stranggießmaschine zum Herstellen eines Vorblocks, wobei die Steuereinrichtung mit einem derartigen Computerprogramm programmiert ist, so dass sie im Betrieb einen Strangrührer einer Halteeinrichtung, in welcher ein eine bereits erstarrte Strangschale und einen noch flüssigen Kern aufweisender Stahlstrang während einer Erstarrungszeit nach und nach zu dem Vorblock erstarrt, derart ansteuert, dass während der Erstarrungszeit der flüssige Kern mittels des Strangrührers gerührt wird.

Die vorliegende Erfindung geht weiterhin aus von einer Stranggießmaschine zum Herstellen eines Vorblocks,
- wobei die Stranggießmaschine eine Durchlaufkokille aufweist, in die von oben flüssiger Stahl gegossen wird und aus der unten ein Stahlstrang mit einer bereits erstarrten Strangschale und einem noch flüssigen Kern abgezogen wird,
- wobei die Stranggießmaschine unterhalb der Durchlaufkokille eine Halteeinrichtung aufweist, in welche der Stahlstrang mit der bereits erstarrten Strangschale und dem noch flüssigen Kern ohne Richtungsänderung von oben eingeführt wird und in welcher der Stahlstrang während einer Erstarrungszeit, in welcher der Stahlstrang nach und nach zu dem Vorblock erstarrt, verbleibt,
- wobei die Halteeinrichtung einen vertikal entlang des Stahlstrangs verfahrbaren Strangrührer aufweist, mittels dessen der flüssige Kern während der Erstarrungszeit gerührt wird,
- wobei die Stranggießmaschine eine Steuereinrichtung aufweist, von der zumindest der Strangrührer gesteuert wird.

### Stand der Technik

Derartige Herstellungsverfahren sind allgemein bekannt. Rein beispielhaft kann auf die WO 2015/079 071 A2, auf die WO 2018 192 903 A1 und auf die EP 3 251 773 B1 verwiesen werden. In diesen Schriften sind Herstellungsverfahren der oben genannten Art detailliert erläutert.

Stranggießmaschinen mit Strangrührern sind allgemein bekannt. Mittels der Strangrührer wird die Innenqualität des gegossenen Stranges verbessert. Insbesondere können Zentrumsseigerungen verringert werden.

Bei kontinuierlich arbeitenden Stranggießanlagen sind meist mehrere Strangrührer vorhanden. So ist beispielsweise oftmals ein Kokillenrührer vorhanden, der die noch flüssige Schmelze bereits in der Durchlaufkokille rührt. Auch nach dem Austreten aus der Durchlaufkokille erfolgt oftmals an einer Stelle oder an mehreren Stellen ein Rühren. In Gießrichtung gesehen ist der letzte Strangrührer meist in der Nähe des Ortes der Stranggießmaschine angeordnet, an der sich die Sumpfspitze des gegossenen Stahlstranges ausbildet. Die Strangrührer sind meist ortsfest angeordnet, d.h. in Gießrichtung gesehen nicht verfahrbar oder nur geringfügig verfahrbar.

Auch bei semi-kontinuierlich arbeitenden Stranggießanlagen, wie sie typischerweise zum Gießen von Vorblöcken verwendet werden, sind oftmals Strangrührer vorhanden. Im Gegensatz zu kontinuierlich arbeitenden Stranggießanlagen sind jedoch Ausgestaltungen bekannt, bei denen nur ein einzelner Strangrührer vorhanden ist, der in Gießrichtung verfahrbar ist. Dies ist auch in den eingangs genannten Patentdokumenten so erläutert.

Aus der US 2017/0 216 908 A1 ist ein Herstellungsverfahren für einen Vorblock bekannt, bei dem flüssiger Stahl von oben in eine Durchlaufkokille gegossen wird, unten ein Stahlstrang mit einer bereits erstarrten Strangschale und einem noch flüssigen Kern aus der Durchlaufkokille abgezogen wird und der Stahlstrang mit der bereits erstarrten Strangschale und dem noch flüssigen Kern ohne Richtungsänderung von oben in eine Halteeinrichtung eingeführt wird, in welcher der Stahlstrang während einer Erstarrungszeit, in welcher der Stahlstrang nach und nach zu dem Vorblock erstarrt, verbleibt. Im Bereich der Durchlaufkokille ist ein Strangrührer angeordnet, mittels dessen der flüssige Strang gerührt wird: Der teilweise erstarrte Strang kann in einer Tertiärkühlung mittels einer Rührspule gerührt werden kann, wobei die Rührspule in der Auszugsrichtung verlagert werden kann.

Aus der US 4 375 830 A ist ein Betriebsverfahren für eine Stranggießkokille bekannt, bei dem flüssiger Stahl von oben in eine Durchlaufkokille gegossen wird und unten ein Stahlstrang mit einer bereits erstarrten Strangschale und einem noch flüssigen Kern aus der Durchlaufkokille abgezogen wird. Der Stahlstrang wird über eine bogenförmige Sekundärkühlung in die Horizontale umgelenkt. In einem Bereich der Sekundärführung ist ein Strangrührer angeordnet, mittels dessen der flüssige Kern gerührt wird. Der Strangrührer wird mit einem Oszillationshub oszillierend zwischen einem oberen und einem unteren Umkehrpunkt verfahren.

Aus der US 3 987 841 A ist ein Betriebsverfahren für eine Stranggießkokille bekannt, bei dem flüssiger Stahl von oben in eine Durchlaufkokille gegossen wird und unten ein Stahlstrang mit einer bereits erstarrten Strangschale und einem noch flüssigen Kern aus der Durchlaufkokille abgezogen wird. Der Stahlstrang wird über eine bogenförmige Sekundärkühlung in die Horizontale umgelenkt. In einem Bereich der Sekundärführung ist ein Strangrührer angeordnet, mittels dessen der flüssige Kern gerührt wird. Der Strangrührer wird nicht entlang der Gießachse des Metallstrangs verfahren. Dies aufgrund der Konstruktion des Strangrührers auch nicht möglich.

Aus der US 5 762 127 A ist ein Betriebsverfahren für eine Stranggießkokille bekannt, bei dem flüssiger Stahl von oben in eine Durchlaufkokille gegossen wird und unten ein Stahlstrang mit einer bereits erstarrten Strangschale und einem noch flüssigen Kern aus der Durchlaufkokille abgezogen wird. In einem oberen und einem mittleren Bereich der Stranggießkokille ist jeweils ein Strangrührer angeordnet, mittels dessen der flüssige Kern gerührt wird. Die Strangrührer werden nicht entlang der Gießachse des Metallstrangs verfahren.

Aus der WO 2013/174 512 A2 ist ein Betriebsverfahren für eine Stranggießkokille bekannt, bei dem flüssiger Stahl von oben in eine Durchlaufkokille gegossen wird und unten ein Stahlstrang mit einer bereits erstarrten Strangschale und einem noch flüssigen Kern aus der Durchlaufkokille abgezogen wird. In einem Bereich einer Sekundärführung ist ein Strangrührer angeordnet, mittels dessen der flüssige Kern gerührt wird. Der Strangrührer kann nicht entlang der Gießachse des Metallstrangs verfahren werden.

### Zusammenfassung der Erfindung

Trotz der Verwendung von Strangrührern auch bei semi-kontinuierlich arbeitenden Stranggießanlagen treten bei den hiermit gegossenen Vorblöcken noch Zentrumsseigerungen auf.

Die Aufgabe der vorliegenden Erfindung besteht darin, Möglichkeiten zu schaffen, mittels derer die Zentrumsseigerungen auf einfache und zuverlässige Weise stärker als im Stand der Technik verringert werden können.

Die Aufgabe wird durch ein Herstellungsverfahren mit den Merkmalen des Anspruchs 1 gelöst. Vorteilhafte Ausgestaltungen des Herstellungsverfahrens sind Gegenstand der abhängigen Ansprüche 2 bis 11.

Erfindungsgemäß wird ein Herstellungsverfahren der eingangs genannten Art dadurch ausgestaltet, dass der Strangrührer während der Erstarrungszeit mit einem Oszillationshub oszillierend zwischen einem oberen und einem unteren Umkehrpunkt verfahren wird.

Durch diese Oszillation kann mittels eines einzigen Strangrührers über die gesamte Länge des gegossenen Stahlstrangs eine effiziente Vermeidung von Zentrumsseigerungen erfolgen. Der Strangrührer kann hierbei sowohl die Funktion eines typischen Strangrührers im engeren Sinne (d.h. eines Rührers, der den Stahlstrang in einem Bereich rührt, in dem die Strangschale noch relativ dünn ist) als auch eines Finalrührers (d.h. eines Rührers, der den Stahlstrang im Bereich der Sumpfspitze rührt) gleichzeitig realisieren. Ein einzelner Rührer übernimmt somit Funktionen, die üblicherweise mit zwei Rührern realisiert werden.

In einer einfachen Ausgestaltung ist der obere Umkehrpunkt fix. Insbesondere kann der obere Umkehrpunkt von der Lage einer Oberkante des vollständig gegossenen Stahlstrangs einen vorbestimmten Abstand aufweisen, beispielsweise mit der Oberkante des vollständig gegossenen Stahlstrangs übereinstimmen oder bis zu ca. 30 cm unter der Oberkante liegen oder geringfügig über der Oberkante liegen.

Vorzugsweise ist der obere Umkehrpunkt jedoch variabel. In diesem Fall kann die Lage des oberen Umkehrpunktes insbesondere an das Erstarrungsverhalten des Stahlstrangs angepasst werden. Beispielsweise kann zu diesem Zweck der obere Umkehrpunkt in Abhängigkeit von einem oberen Ort oder in Abhängigkeit von einem unteren Ort bestimmt werden. Der obere Ort ist in diesem Fall derjenige Ort entlang des gegossenen Stahlstrangs in der Haltevorrichtung, an dem die Liquidus-Temperatur herrscht. In analoger Weise ist der untere Ort derjenige Ort entlang des gegossenen Stahlstrangs in der Haltevorrichtung, an dem die Solidus-Temperatur herrscht. Bei dieser Vorgehensweise wandert der obere Umkehrpunkt während der Erstarrungszeit zunächst - nämlich beim Einführen des Stahlstrangs in die Halteeinrichtung - nach unten und sodann allmählich nach oben. Der obere Umkehrpunkt kann beispielsweise derart bestimmt werden, dass er um eine vorbestimmte Distanz oberhalb des oberen Ortes oder um eine vorbestimmte Distanz oberhalb des unteren Ortes angeordnet ist.

In völlig analoger Weise ist in einer einfachen Ausgestaltung der untere Umkehrpunkt fix. Insbesondere kann der untere Umkehrpunkt von der Lage einer Unterkante des vollständig gegossenen Stahlstrangs einen vorbestimmten Abstand aufweisen, beispielsweise mit der Unterkante des vollständig gegossenen Stahlstrangs übereinstimmen oder bis zu ca. 30 cm über der Unterkante liegen oder geringfügig unter der Unterkante liegen.

Ebenso in völlig analoger Weise ist vorzugsweise auch der untere Umkehrpunkt variabel. In diesem Fall kann auch die Lage des unteren Umkehrpunktes insbesondere an das Erstarrungsverhalten des Stahlstrangs angepasst werden. Beispielsweise kann zu diesem Zweck der untere Umkehrpunkt in Abhängigkeit von dem oberen Ort oder in Abhängigkeit von dem unteren Ort bestimmt werden. Bei dieser Vorgehensweise wandert - wieder völlig analog zum oberen Umkehrpunkt - der untere Umkehrpunkt während der Erstarrungszeit zunächst nach unten und sodann allmählich nach oben. Der untere Umkehrpunkt kann beispielsweise derart bestimmt werden, dass er um eine vorbestimmte Distanz oberhalb oder unterhalb des oberen Ortes oder um eine vorbestimmte Distanz oberhalb oder unterhalb des unteren Ortes angeordnet ist.

Die Lage des oberen und des unteren Umkehrpunktes können insbesondere derart aufeinander abgestimmt sein, dass einerseits der obere Umkehrpunkt bei einer Oberkante des vollständig gegossenen Stahlstrangs oder darunter liegt und andererseits, solange der Abstand des unteren Umkehrpunkts von der Oberkante des vollständig gegossenen Stahlstrangs mindestens so groß wie ein fester Nennhub ist, der obere Umkehrpunkt in Abhängigkeit vom unteren Umkehrpunkt derart bestimmt wird, dass der Oszillationshub gleich dem festen Nennhub ist. Wenn und solange der untere Umkehrpunkt hingegen um weniger als den festen Nennhub von der Oberkante beabstandet ist, wird der obere Umkehrpunkt gleich der Oberkante des Stahlstrangs gesetzt. Der letztgenannte Fall kann sowohl während des Einführens des Stahlstrangs in die Halteeinrichtung als auch bei vollständig in die Halteeinrichtung eingeführtem Stahlstrang auftreten. Durch die entsprechende Abstimmung des oberen und des unteren Umkehrpunktes aufeinander wird die Effizienz beim Rühren optimiert.

Der obere Ort und/oder der untere Ort können nach Bedarf bestimmt werden. Beispielsweise können der obere Ort und/oder der untere Ort als Funktionen der Zeit ab Gießbeginn oder ab Gießende bestimmt sein. Diese Vorgehensweise ist relativ einfach zu implementieren. Bevorzugt ist jedoch, dass der obere Ort und/oder der untere Ort mittels eines thermodynamischen Modells des Stahlstrangs ermittelt werden. Dadurch erfolgt eine verbesserte Bestimmung des oberen Ortes und/oder des unteren Ortes.

In aller Regel ist der Strangrührer als elektromagnetische Rührspule ausgebildet, die mit mindestens einem Wechselstrom gespeist wird. Vorzugsweise wird der mindestens eine Wechselstrom während des Oszillierens des Strangrührers in Abhängigkeit von der aktuellen Position des Strangrührers variiert. Es können nach Bedarf Stromstärken, Frequenzen, Phasenlagen und andere den mindestens einen Wechselstrom charakterisierende Größen variiert werden.

Die Aufgabe wird weiterhin durch ein Steuerprogramm mit den Merkmalen des Anspruchs 12 gelöst. Erfindungsgemäß bewirkt die Abarbeitung des Maschinencodes durch die Steuereinrichtung, dass die Steuereinrichtung den Strangrührer derart ansteuert, dass während der Erstarrungszeit zusätzlich der Strangrührer mit einem Oszillationshub oszillierend zwischen einem oberen und einem unteren Umkehrpunkt verfahren wird.

Vorzugsweise bewirkt die Abarbeitung des Maschinencodes durch die Steuereinrichtung sogar, dass die Steuereinrichtung mindestens eine der vorstehend in Verbindung mit dem Herstellungsverfahren erläuterten vorteilhaften Betriebsweisen des Strangrührers realisiert.

Die Aufgabe wird weiterhin durch eine Steuereinrichtung mit den Merkmalen des Anspruchs 14 gelöst. Erfindungsgemäß ist die Steuereinrichtung mit einem erfindungsgemäßen Steuerprogramm programmiert, so dass die Steuereinrichtung den Strangrührer so wie obenstehend erläutert ansteuert.

Die Aufgabe wird weiterhin durch eine Stranggießmaschine mit den Merkmalen des Anspruchs 15 gelöst. Erfindungsgemäß ist bei einer Stranggießmaschine der eingangs genannten Art die Steuereinrichtung als erfindungsgemäße Steuereinrichtung ausgebildet, so dass der Strangrührer während der Erstarrungszeit mit einem Oszillationshub oszillierend zwischen einem oberen und einem unteren Umkehrpunkt verfahren wird.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1 bis 5: verschiedene Zustände während des Gießens eines Stahlstrangs,
- FIG 6: ein Zeitdiagramm,
- FIG 7 bis 9: Längsschnitte durch verschiedene Abschnitte eines gegossenen Stahlstrangs,
- FIG 10: ein Blockschaltbild und
- FIG 11 bis 14: Zeitdiagramme.

### Beschreibung der Ausführungsformen

Um einen Vorblock (engl.: bloom) herzustellen, wird gemäß den FIG 1 bis 5 flüssiger Stahl 1 von oben in eine Durchlaufkokille 2 einer Stranggießmaschine gegossen und unten ein Stahlstrang 3 aus der Durchlaufkokille 2 abgezogen. Der Stahlstrang 3 weist oftmals einen großen Querschnitt auf, beispielsweise im Falle eines kreisförmigen Querschnitts einen Durchmesser von 600 mm und mehr, teilweise bis zu über 1000 mm. Aufgrund der relativ geringen Erstarrungsgeschwindigkeit weist der Stahlstrang 3 - siehe insbesondere FIG 7 - eine bereits erstarrte Strangschale 4 und einen noch flüssigen Kern 5 auf. In diesem Zustand - also mit der bereits erstarrten Strangschale 4 und dem noch flüssigen Kern 5 - wird der Stahlstrang 3 von oben in eine Halteeinrichtung 6 der Stranggießmaschine eingeführt. Die Halteeinrichtung 6 wird im Stand der Technik oftmals als Tertiärkühlung bezeichnet. Die Halteeinrichtung 6 ist unterhalb der Durchlaufkokille 2 angeordnet. Das Einführen des Stahlstrangs 3 in die Halteeinrichtung 6 erfolgt damit gegenüber dem Ausziehen aus der Durchlaufkokille 2 ohne Richtungsänderung.

Die FIG 1 bis 5 zeigen verschiedene Phasen des Gießprozesses.

In der Darstellung von FIG 1 hat das Gießen gerade begonnen. Ein Strangkopf 7 eines Kaltstranges befindet sich noch in der Durchlaufkokille 2 und dichtet diese an ihrer Unterseite ab. In der Darstellung von FIG 2 hat der Strangkopf 7 eine Sekundärkühlzone der Stranggießmaschine gerade passiert. In der Sekundärkühlzone wird der Stahlstrang 3 mittels Strangführungsrollen aus der Durchlaufkokille 2 abgezogen und gestützt. Weiterhin wird der Stahlstrang 3 in der Sekundärkühlzone mittels Kühldüsen gekühlt. Der Strangkopf 7 ist bei der Darstellung von FIG 2 gerade in die Halteeinrichtung 6 eingetreten.

In der Darstellung von FIG 3 ist das Zuführen des flüssigen Stahls 1 soeben beendet worden. Der Strangkopf 7 befindet sich zu diesem Zeitpunkt zwar in der Halteeinrichtung 6, hat aber noch nicht deren Boden erreicht. Der Stahlstrang 3 selbst hat hingegen nunmehr seine vollständige Länge l erreicht. Sie liegt in der Regel im Bereich zwischen 10 m und 20 m.

In der Darstellung von FIG 4 wird der Stahlstrang 3 weiter aus der Durchlaufkokille 2 ausgezogen. In der Darstellung von FIG 5 hat der Strangkopf 7 den Boden der Halteeinrichtung 6 erreicht. Eine Oberkante 8 des Stahlstrangs 3 schließt in der Regel bündig oder nahezu bündig mit einer Oberkante der Halteeinrichtung 6 ab.

Bezüglich der weiteren Details beim Gießen des Stahlstrangs 3 wird auf den Stand der Technik verwiesen, beispielsweise auf die bereits erwähnte EP 3 251 773 B1.

FIG 6 zeigt in einer durchgezogenen Linie den Ort der Sumpfspitze als Funktion der Zeit t. Als Sumpfspitze kann beispielsweise ein oberer Ort O1 (siehe FIG 10) angesehen werden, an dem im Zentrum des Stahlstrangs 3 die Liquidus-Temperatur TL herrscht. Alternativ kann als Sumpfspitze ein unterer Ort O2 (siehe ebenfalls FIG 10) angesehen werden, an dem im Zentrum des Stahlstrangs 3 die Solidus-Temperatur TS herrscht.

Zu einem Zeitpunkt t1 (vergleiche FIG 1) wird mit dem Gießen des Stahlstrangs 3 begonnen. Ein Fußpunkt des Stahlstrangs 3 befindet sich daher noch oberhalb der Haltevorrichtung 6. Die Sumpfspitze bildet sich gerade aus. Im weiteren Verlauf wandert der Fußpunkt des Stahlstrangs 3 entsprechend dem Ausziehen des Stahlstrangs 3 aus der Durchlaufkokille 2 nach unten. Die Sumpfspitze liegt ein Stück oberhalb des Fußpunktes des Stahlstrangs 3. Zu einem Zeitpunkt t2 (vergleiche FIG 3) wird das Zuführen des flüssigen Stahls 1 zur Durchlaufkokille 2 beendet. Zum Zeitpunkt t2 wandert der Fußpunkt des Stahlstrangs 3 weiter nach unten, hat also noch nicht seine tiefste Stelle erreicht. Die Sumpfspitze ist relativ zum Fußpunkt in der Zwischenzeit ein kleines Stück nach oben gewandert. Zu einem Zeitpunkt t3 (vergleiche FIG 5) hat der Strangkopf 7 und damit auch der Fußpunkt des Stahlstrangs 3 seine tiefste Stelle erreicht. Die Sumpfspitze ist relativ zum Fußpunkt in der Zwischenzeit wieder ein kleines Stück nach oben gewandert. Sie befindet sich aber tief in der Halteeinrichtung 6. Im weiteren Verlauf wandert die Sumpfspitze allmählich nach oben, bis sie zu einem Zeitpunkt t4 die Oberkante 8 des Stahlstrangs 3 erreicht. Erst zum Zeitpunkt t4 ist der Stahlstrang 3 zu dem Vorblock erstarrt. Mindestens bis zum Zeitpunkt t4 (in der Regel sogar darüber hinaus) verbleibt der Stahlstrang 3 in der Halteeinrichtung 6. Über die gesamte Länge des Stahlstrangs 3 nimmt die Dicke der Strangschale 4 jedoch allmählich zu, so dass die Sumpfspitze nach oben wandert.

Als Erstarrungszeit kann nach Bedarf die Zeitspanne zwischen den Zeitpunkten t1 und t4 oder zwischen den Zeitpunkten t3 und t4 angesehen werden. Unabhängig davon, ob die eine oder die andere Festlegung getroffen wird, liegt die Erstarrungszeit in der Regel im Bereich etlicher Stunden, beispielsweise zwischen 5 Stunden und 15 Stunden, meist bei 10 Stunden und mehr. Als Gießzeit kann nach Bedarf die Zeitspanne zwischen den Zeitpunkten t1 und t2 oder zwischen den Zeitpunkten t1 und t3 angesehen werden. Unabhängig davon, ob die eine oder die andere Festlegung getroffen wird, ist die Gießzeit erheblich kürzer als die Erstarrungszeit. In der Regel liegt die Gießzeit bei maximal 3 Stunden, oftmals im Bereich von ca. 1 Stunde.

Auch während der Stahlstrang 3 sich in der Haltevorrichtung 6 befindet, weist der Stahlstrang 3 somit noch die Strangschale 4 und den flüssigen Kern 5 auf. Die FIG 7 bis 9 zeigen jeweils einen Querschnitt durch den Stahlstrang 3 unmittelbar nach dem vollständigen Einführen in die Halteeinrichtung 6. FIG 7 zeigt einen Querschnitt im oberen Bereich des Stahlstrangs 3, FIG 8 einen Querschnitt im mittleren Bereich des Stahlstrangs 3. FIG 9 zeigt einen Querschnitt im Bereich der Sumpfspitze des Stahlstrangs 3.

Während der Erstarrungszeit wird der flüssige Kern 5 mittels eines Strangrührers 9 der Halteeinrichtung 6 gerührt. Der Strangrührer 9 ist nur in FIG 8 dargestellt. Der Strangrührer 9 ist, wie in FIG 8 durch einen Doppelpfeil angedeutet ist, mittels eines Antriebs 10 vertikal entlang des Stahlstrangs 3 verfahrbar. Der Antrieb 10 kann als Hydraulikzylinder ausgebildet sein. Es sind aber auch andere Ausgestaltungen möglich, insbesondere als elektrischer Antrieb.

Der Strangrührer 9 wird gemäß FIG 10 von einer Steuereinrichtung 11 der Stranggießmaschine gesteuert. Gegebenenfalls können von der Steuereinrichtung 11 auch weitere Komponenten der Stranggießmaschine gesteuert werden, beispielsweise die Zuführung des flüssigen Stahls 1 in die Durchlaufkokille 2, das Abziehen des Stahlstrangs 3 aus der Durchlaufkokille 2 und das hiermit gekoppelte Einführen in die Halteeinrichtung 6 sowie verschiedene Kühlungen beispielsweise der Durchlaufkokille 2 sowie des Stahlstrangs 3 in der Sekundärkühlzone und der Halteeinrichtung 6. Die Steuereinrichtung 11 ist mit einem Steuerprogramm 12 programmiert. Das Steuerprogramm 12 umfasst Maschinencode 13, der von der Steuereinrichtung 11 abarbeitbar ist. Die Abarbeitung des Maschinencodes 13 durch die Steuereinrichtung 11 bewirkt, dass die Steuereinrichtung 11 den Strangrührer 9 auf eine Art und Weise ansteuert, die nachfolgend näher erläutert wird.

Zum einen wird der flüssige Kern 5 mittels des Strangrührers 9 während der Erstarrungszeit gerührt. Insbesondere im Falle der üblichen Ausgestaltung des Strangrührers 9, bei welcher der Strangrührer 9 als elektromagnetische Rührspule ausgebildet ist, wird die Rührspule gemäß FIG 9 mit mindestens einem Wechselstrom I gespeist. Die weitere Ausgestaltung kann nach Bedarf sein. Vorteilhafte Ausgestaltungen einer Rührspule, mittels derer der flüssige Kern 5 auf verschiedene Art und Weise gerührt werden kann, sind beispielsweise in der WO 2017/162 418 A1 näher erläutert. Die genaue Art und Weise, auf welche der flüssige Kern 5 gerührt wird, ist im Rahmen der vorliegenden Erfindung von untergeordneter Bedeutung. Entscheidend ist lediglich, dass die genaue Einwirkung auf den flüssigen Kern 5 durch den Wechselstrom I (beispielsweise dessen Stromstärke, dessen Frequenz und im Falle mehrerer Phasen des Wechselstroms I von Phasenbeziehungen der Phasen zueinander) bestimmt ist.

Zum anderen - und das ist der Kerngegenstand der vorliegenden Erfindung und wird in Verbindung mit den FIG 11 bis 14 erläutert - wird der Strangrührer 9 während der Erstarrungszeit mit einem Oszillationshub h oszillierend zwischen einem oberen Umkehrpunkt P1 und einem unteren Umkehrpunkt P2 verfahren. Zu diesem Zweck wird dem Antrieb 10 ein Positionswert p vorgegeben. Der Positionswert p ist zeitabhängig entsprechend der gewünschten Oszillation.

In Verbindung mit den FIG 11 bis 14 werden nachstehend mögliche Oszillationen des Strangrührers 9 näher erläutert. Die FIG 11 bis 14 gehen aus von FIG 6.

In der Darstellung gemäß FIG 11 sind sowohl der obere Umkehrpunkt P1 als auch der untere Umkehrpunkt P2 fix. Demzufolge erfolgt eine Oszillation mit einem einheitlichen, zeitlich konstanten Oszillationshub h. Die Frequenz der Oszillation kann ebenfalls konstant sein. Sie kann aber auch zeitlich variiert werden. Weiterhin kann die Oszillation nach Bedarf sinusförmig oder nicht sinusförmig sein. Eine nicht sinusförmige Bewegung kann beispielsweise vorliegen, wenn der Oszillationshub h und/oder die Oszillationsfrequenz relativ groß ist (insbesondere das Produkt einen Grenzwert übersteigt), so dass der Strangrührer 9 bei einer sinusförmigen Bewegung im Mittelbereich zwischen dem oberen und dem unteren Umkehrpunkt P1, P2 mit einer Geschwindigkeit verfahren werden müsste, die von dem Antrieb 10 nicht mehr erreicht werden kann. Aus dem gleichen Grund kann es auch möglich sein, dass eine im Bereich des oberen und/unteren Umkehrpunktes P1, P2 bei einer sinusförmigen Oszillation erforderliche Beschleunigung nicht mehr erreicht werden kann. Es sind aber auch andere Gründe für eine nicht sinusförmige Bewegung des Strangrührers 9 möglich. Sofern gewünscht, kann weiterhin der mindestens eine Wechselstrom I während des Oszillierens des Strangrührers 9 in Abhängigkeit von der aktuellen Position p des Strangrührers 9 variiert werden.

Der obere Umkehrpunkt P1 kann insbesondere von der Lage der Oberkante 8 des vollständig gegossenen Stahlstrangs 3 einen vorbestimmten Abstand a1 aufweisen. Der Abstand a1 liegt üblicherweise im Bereich unter 100 cm. Der Abstand a1 kann nach Bedarf positiv oder negativ sein. In analoger Weise kann der untere Umkehrpunkt P2 insbesondere von der Lage einer Unterkante des vollständig gegossenen Stahlstrangs 3 einen vorbestimmten Abstand a2 aufweisen. Der Abstand a2 liegt üblicherweise ebenfalls im Bereich unter 100 cm. Der Abstand a2 kann ebenfalls nach Bedarf positiv oder negativ sein. Die Lage der Unterkante des vollständig gegossenen Stahlstrangs 3 stimmt mit dem Ort des Strangkopfes 7 überein.

In der Darstellung gemäß FIG 12 ist der obere Umkehrpunkt P1 fix. Bezüglich der genauen Lage des oberen Umkehrpunktes P1 sind die Ausführungen zu FIG 11 in analoger Weise anwendbar. Der untere Umkehrpunkt P2 hingegen ist variabel. Insbesondere wird der untere Umkehrpunkt P2 bei FIG 12 in Abhängigkeit von dem oberen Ort O1 bestimmt. Beispielsweise kann der untere Umkehrpunkt P2 derart bestimmt werden, dass er mit dem oberen Ort O1 übereinstimmt oder von dem oberen Ort O1 einen vorbestimmten Abstand nach oben oder unten aufweist. Alternativ kann der untere Umkehrpunkt P2 in Abhängigkeit von dem unteren Ort O2 bestimmt werden. In diesem Fall wird der untere Umkehrpunkt P2 in der Regel derart bestimmt werden, dass er oberhalb des unteren Ortes O2 liegt und von dem unteren Ort O2 einen vorbestimmten Abstand aufweist. Aufgrund des Umstands, dass der obere Umkehrpunkt P1 zwar fix ist, der untere Umkehrpunkt P2 jedoch variabel, erfolgt eine Oszillation mit einem zeitlich variierenden Oszillationshub h. Die Ausführungen zu FIG 11 zur Frequenz der Oszillation und der Form der Oszillation sowie der möglichen Variation des Wechselstroms I gelten auch für FIG 12.

Zur Bestimmung des oberen Ortes O1 und/oder des unteren Ortes O2 implementiert die Steuereinrichtung 11 gemäß FIG 10 vorzugsweise ein thermodynamisches Modell 14 des Stahlstrangs 3. Mittels des thermodynamischen Modells 14 wird das Temperatur- und Erstarrungsverhalten des Stahlstrangs 3 von der Steuereinrichtung 11 auf Basis einer Wärmeleitungsgleichung und einer Phasenumwandlungsgleichung online modelliert. Zumindest die Wärmeleitungsgleichung ist eine Differenzialgleichung.

Oftmals gilt dies auch für die Phasenumwandlungsgleichung. Die Wärmeleitungsgleichung und die Phasenumwandlungsgleichung sind miteinander gekoppelt und werden iterativ gelöst. Das Modell 14 ist zweidimensional oder dreidimensional. Entsprechende Modelle sind Fachleuten allgemein bekannt.

In der Darstellung gemäß FIG 13 sind sowohl der obere Umkehrpunkt P1 als auch der untere Umkehrpunkt P2 variabel. Insbesondere wird der untere Umkehrpunkt P2 bei FIG 13 - ebenso wie bei FIG 12 - in Abhängigkeit von dem oberen Ort O1 bestimmt. Alternativ kann der untere Umkehrpunkt P2 in Abhängigkeit von dem unteren Ort O2 bestimmt werden. Die entsprechenden Ausführungen zu FIG 12 sind in analoger Weise anwendbar. Für den oberen Umkehrpunkt P1 können völlig analoge Vorgehensweise ergriffen werden. Die Bestimmung muss lediglich derart erfolgen, dass der obere Umkehrpunkt P1 oberhalb des unteren Umkehrpunktes P2 liegt. Die Ausführungen zu FIG 11 zur Frequenz der Oszillation und der Form der Oszillation sowie der möglichen Variation des Wechselstroms I gelten auch für FIG 13.

Die in Verbindung mit FIG 13 erläuterte Ausgestaltung, bei welcher sowohl der obere Umkehrpunkt P1 als auch der untere Umkehrpunkt P2 variabel sind, ist besonders bevorzugt. Im Rahmen dieser Ausgestaltung ist es insbesondere möglich, dass zunächst der untere Umkehrpunkt P2 bestimmt wird und sodann (sofern möglich) der obere Umkehrpunkt P1 in Abhängigkeit von dem unteren Umkehrpunkt P2 derart bestimmt wird, dass der Oszillationshub h gleich einem festen Nennhub hN ist, also konstant ist. Diese Bestimmung ist möglich, solange der Abstand des unteren Umkehrpunkts P2 von der Oberkante 8 des vollständig gegossenen Stahlstrangs 3 mindestens so groß wie der Nennhub hN ist. Wenn hingegen der untere Umkehrpunkt P2 um weniger als den festen Nennhub hN von der Oberkante 8 beabstandet ist, wird der obere Umkehrpunkt P1 gleich der Oberkante 8 des Stahlstrangs 3 gesetzt. Dieser Zustand tritt zum einen kurzzeitig zwischen den Zeitpunkten t1 und t2 auf, während also der Stahlstrang 3 in die Halteeinrichtung 6 eingeführt wird. Zum anderen tritt dieser Zustand kurz vor dem Zeitpunkt t4 auf. Während dieser beiden Zeiträume ist daher der Oszillationshub h kleiner als der Nennhub hN.

FIG 14 zeigt eine weitere Ausgestaltung, bei welcher sowohl der obere Umkehrpunkt P1 als auch der untere Umkehrpunkt P2 variabel sind. Der untere Umkehrpunkt P2 als solcher und auch der obere Umkehrpunkt P1 als solcher sind in FIG 14 zwar nicht eingezeichnet. Stattdessen ist jedoch die Position p des Strangrührers 9 als Funktion der Zeit t eingezeichnet.

Im Rahmen der Ausgestaltung gemäß FIG 14 verharrt der untere Umkehrpunkt P2 auf einem oberen Niveau N1, bis der Stahlstrang 3 in nennenswertem Umfang in die Halteeinrichtung 6 eingeführt ist. Danach wird der untere Umkehrpunkt P2 allmählich abgesenkt, bis er ein unteres Niveau N2 erreicht. Er kann während des Absenkens insbesondere dem Einführen des Stahlstrangs 3 in die Halteeinrichtung 6 folgen. Danach verharrt der untere Umkehrpunkt P2 für einige Zeit auf dem unteren Niveau N2. Während eines kurzen Zeitraums wird der untere Umkehrpunkt P2 unter das untere Niveau N2 abgesenkt und sodann allmählich auf das obere Niveau N1 angehoben. Das obere Niveau N1 wird vorzugsweise zum Zeitpunkt t4 erreicht. Im Rahmen der Ausgestaltung gemäß FIG 14 oszilliert der Strangrührer 9 vorzugsweise stets mit dem Nennhub nH.

Die vorliegende Erfindung weist viele Vorteile auf. Insbesondere sind im Stand der Technik meist mehrere Strangrührer 9 vorhanden, die jeweils nur einen Teilbereich des gegossenen Stahlstrangs 3 abdecken. Im Rahmen der vorliegenden Erfindung kann hingegen ein und derselbe Strangrührer 9 über die gesamte Länge l bzw. zumindest über fast die gesamte Länge l des Stahlstrangs 3 ein Rühren des flüssigen Kerns 5 bewirken. Dennoch kann eine sehr hohe Qualität des Stahlstrangs 3 insbesondere in dessen Innenbereich erreicht werden.

Es ist zu beachten, dass die Ausführungsformen der vorliegenden Offenbarung zu deren Erläuterung und nicht zu deren Einschränkung dienen. Der Umfang der vorliegenden Erfindung ist in den beigefügten Ansprüchen definiert.

### Bezugszeichenliste

- 1: flüssiger Stahl
- 2: Durchlaufkokille
- 3: Stahlstrang
- 4: Strangschale
- 5: flüssiger Kern
- 6: Halteeinrichtung
- 7: Strangkopf
- 8: Oberkante des Stahlstrangs
- 9: Strangrührer
- 10: Antrieb
- 11: Steuereinrichtung
- 12: Steuerprogramm
- 13: Maschinencode
- 14: Modell

- a1, a2: Abstände
- h: Oszillationshub
- hN: Nennhub
- l: Länge des Stahlstrangs
- I: Wechselstrom
- N1: oberes Niveau
- N2: unteres Niveau
- p: Positionswert
- O1: oberer Ort
- O2: unterer Ort
- P1: oberer Umkehrpunkt
- P2: unterer Umkehrpunkt
- t: Zeit
- TL: Liquidus-Temperatur
- TS: Solidus-Temperatur
- t1 bis t4: Zeitpunkte

## Patentansprüche

1. Herstellungsverfahren für einen Knüppel oder einen Vorblock,
- wobei flüssiger Stahl (1) von oben in eine Durchlaufkokille (2) gegossen wird, unten ein Stahlstrang (3) mit einer bereits erstarrten Strangschale (4) und einem noch flüssigen Kern (5) aus der Durchlaufkokille (2) abgezogen wird und der Stahlstrang (3) mit der bereits erstarrten Strangschale (4) und dem noch flüssigen Kern (5) ohne Richtungsänderung von oben in eine Halteeinrichtung (6) eingeführt wird, in welcher der Stahlstrang (3) während einer Erstarrungszeit, in welcher der Stahlstrang (3) nach und nach zu dem Knüppel oder dem Vorblock erstarrt, verbleibt,
- wobei der flüssige Kern (5) des stationären Stahlstrangs (3) während der Erstarrungszeit mittels eines Strangrührers (9) gerührt wird,
**dadurch gekennzeichnet ,**
**dass** der Strangrührer (9) während der Erstarrungszeit mit einem Oszillationshub (h) vertikal oszillierend entlang des Stahlstrangs (3) zwischen einem oberen und einem unteren Umkehrpunkt (P1, P2) verfahren wird.

2. Herstellungsverfahren nach Anspruch 1,
**dadurch gekennzeichnet,**
**dass** der obere Umkehrpunkt (P1) fix ist, insbesondere von der Lage einer Oberkante (8) des vollständig gegossenen Stahlstrangs (3) einen vorbestimmten Abstand (a1) aufweist.

3. Herstellungsverfahren nach Anspruch 1,
**dadurch gekennzeichnet,**
**dass** der obere Umkehrpunkt (P1) variabel ist.

4. Herstellungsverfahren nach Anspruch 3,
**dadurch gekennzeichnet,**
**dass** der obere Umkehrpunkt (P1) in Abhängigkeit von einem
oberen Ort (O1) bestimmt wird, an dem die Liquidus-Temperatur (TL) herrscht, oder in Abhängigkeit von einem unteren Ort (O2) bestimmt wird, an dem die Solidus-Temperatur (TS) herrscht.

5. Herstellungsverfahren nach einem der Ansprüche 1 bis 4,
**dadurch gekennzeichnet,**
**dass** der untere Umkehrpunkt (P2) fix ist, insbesondere von der Lage einer Unterkante des vollständig gegossenen Stahlstrangs (3) einen vorbestimmten Abstand (a2) aufweist.

6. Herstellungsverfahren nach einem der Ansprüche 1 bis 4,
**dadurch gekennzeichnet,**
**dass** der untere Umkehrpunkt (P2) variabel ist.

7. Herstellungsverfahren nach Anspruch 6,
**dadurch gekennzeichnet,**
**dass** der untere Umkehrpunkt (P2) in Abhängigkeit von einem oberen Ort (O1) bestimmt wird, an dem die Liquidus-Temperatur (TL) herrscht, oder in Abhängigkeit von einem unteren Ort (O2) bestimmt wird, an dem die Solidus-Temperatur (TS) herrscht.

8. Herstellungsverfahren nach Anspruch 1,
**dadurch gekennzeichnet,**
- **dass** der untere Umkehrpunkt (P2) und der obere Umkehrpunkt (P1) variabel sind,
- **dass** der obere Umkehrpunkt (P1) bei einer Oberkante (8) des vollständig gegossenen Stahlstrangs (3) oder darunter liegt,
- **dass**, solange der Abstand des unteren Umkehrpunkts (P2) von der Oberkante (8) des vollständig gegossenen Stahlstrangs (3) mindestens so groß wie ein fester Nennhub (hN) ist, der obere Umkehrpunkt (P1) in Abhängigkeit vom unteren Umkehrpunkt (P2) derart bestimmt wird, dass der Oszillationshub (h) gleich dem festen Nennhub (hN) ist, und
- **dass**, wenn und solange der untere Umkehrpunkt (P2) um weniger als den festen Nennhub (hN) von der Oberkante (8) beabstandet ist, der obere Umkehrpunkt (P1) gleich der
Oberkante (8) des Stahlstrangs (3) gesetzt wird.

9. Herstellungsverfahren nach Anspruch 8,
**dadurch gekennzeichnet,**
**dass** der untere Umkehrpunkt (P2) in Abhängigkeit von einem oberen Ort (O1) bestimmt wird, an dem die Liquidus-Temperatur (TL) herrscht, oder in Abhängigkeit von einem unteren Ort (O2) bestimmt wird, an dem die Solidus-Temperatur (TS) herrscht.

10. Herstellungsverfahren nach Anspruch 4, 7 oder 9,
**dadurch gekennzeichnet,**
**dass** der obere Ort (O1) und/oder der untere Ort (O2) mittels eines thermodynamischen Modells (14) des Stahlstrangs (3) ermittelt werden.

11. Herstellungsverfahren nach einem der obigen Ansprüche,
**dadurch gekennzeichnet,**
**dass** der Strangrührer (9) als elektromagnetische Rührspule ausgebildet ist, die mit mindestens einem Wechselstrom (I) gespeist wird, und dass der mindestens eine Wechselstrom (I) während des Oszillierens des Strangrührers (9) in Abhängigkeit von der aktuellen Position des Strangrührers (9) variiert wird.

12. Steuerprogramm, das Maschinencode (13) aufweist, der von einer Steuereinrichtung (11) einer Stranggießmaschine zum Herstellen eines Knüppels oder eines Vorblocks abarbeitbar ist, wobei die Abarbeitung des Maschinencodes (13) durch die Steuereinrichtung (11) bewirkt, dass die Steuereinrichtung (11) einen Strangrührer (9) einer Halteeinrichtung (6), in welcher ein eine bereits erstarrte Strangschale (4) und einen noch flüssigen Kern (5) aufweisender stationärer Stahlstrang (3) während einer Erstarrungszeit nach und nach zu dem Knüppel oder dem Vorblock erstarrt, derart ansteuert, dass während der Erstarrungszeit der flüssige Kern (5) mittels des Strangrührers (9) gerührt wird und der Strangrührer (9) mit einem Oszillationshub (h) vertikal oszillierend entlang des Stahlstrangs (3) zwischen einem oberen und einem unteren Umkehrpunkt (P1, P2) verfahren wird.

13. Steuerprogramm nach Anspruch 12,
**dadurch gekennzeichnet,**
**dass** die Abarbeitung des Maschinencodes (13) durch die Steuereinrichtung (11) bewirkt, dass die Steuereinrichtung (11) die zusätzlichen Verfahrensschritte mindestens eines der Ansprüche 2 bis 11 realisiert.

14. Steuereinrichtung einer Stranggießmaschine zum Herstellen eines Knüppels oder eines Vorblocks, wobei die Steuereinrichtung mit einem Computerprogramm (12) nach Anspruch 12 oder 13 programmiert ist, so dass sie im Betrieb einen Strangrührer (9) einer Halteeinrichtung (6), in welcher ein eine bereits erstarrte Strangschale (4) und einen noch flüssigen Kern (5) aufweisender stationärer Stahlstrang (3) während einer Erstarrungszeit nach und nach zu dem Knüppel oder dem Vorblock erstarrt, zumindest derart ansteuert, dass während der Erstarrungszeit der flüssige Kern (5) mittels des Strangrührers (9) gerührt wird und der Strangrührer (9) mit einem Oszillationshub (h) oszillierend zwischen einem oberen und einem unteren Umkehrpunkt (P1, P2) verfahren wird.

15. Stranggießmaschine zum Herstellen eines Knüppels oder eines Vorblocks,
- wobei die Stranggießmaschine eine Durchlaufkokille (2) aufweist, in die von oben flüssiger Stahl (1) gegossen wird und aus der unten ein Stahlstrang (3) mit einer bereits erstarrten Strangschale (4) und einem noch flüssigen Kern (5) abgezogen wird,
- wobei die Stranggießmaschine unterhalb der Durchlaufkokille (2) eine Halteeinrichtung (6) aufweist, in welche der Stahlstrang (3) mit der bereits erstarrten Strangschale (4) und dem noch flüssigen Kern (5) ohne Richtungsänderung von oben eingeführt wird und in welcher der Stahlstrang (3) während einer Erstarrungszeit, in welcher der Stahlstrang (3) nach und nach zu dem Knüppel oder dem Vorblock erstarrt, verbleibt,
- wobei die Halteeinrichtung (6) einen vertikal entlang des Stahlstrangs (3) verfahrbaren Strangrührer (9) aufweist, mittels dessen der flüssige Kern (5) des stationären Stahlstrangs (3) während der Erstarrungszeit gerührt wird,
- wobei die Stranggießmaschine eine Steuereinrichtung (11) aufweist, von der zumindest der Strangrührer (9) gesteuert wird,
**dadurch gekennzeichnet,**
**dass** die Steuereinrichtung (11) gemäß Anspruch 14 ausgebildet ist, so dass der Strangrührer (9) während der Erstarrungszeit mit einem Oszillationshub (h) oszillierend zwischen einem oberen und einem unteren Umkehrpunkt (P1, P2) verfahren wird.

## Claims

1. Production method for a billet or a bloom,
- wherein liquid steel (1) is poured from above into an open-ended mould (2), at the bottom a steel strand (3) with an already solidified strand shell (4) and a still liquid core (5) is removed from the open-ended mould (2) and the steel strand (3) with the already solidified strand shell (4) and the still liquid core (5) is introduced from above without changing direction into a holding device (6) in which the steel strand (3) remains during a solidification time in which the steel strand (3) gradually solidifies to form the billet or the bloom,
- wherein the liquid core (5) of the stationary steel strand (3) is stirred during the solidification time by means of a strand stirrer (9),
**characterized**
**in that**, during the solidification time, the strand stirrer (9) is moved with an oscillation stroke (h) vertically in an oscillating manner along the steel strand (3) between an upper and a lower reversal point (P1, P2).

2. Production method according to Claim 1,
**characterized**
**in that** the upper reversal point (P1) is fixed, in particular has a predetermined distance (a1) from the position of an upper edge (8) of the completely cast steel strand (3).

3. Production method according to Claim 1,
**characterized**
**in that** the upper reversal point (P1) is variable.

4. Production method according to Claim 3,
**characterized**
**in that** the upper reversal point (P1) is determined in dependence on an upper location (01) at which the liquidus temperature (TL) prevails, or in dependence on a lower location (O2) at which the solidus temperature (TS) prevails.

5. Production method according to one of Claims 1 to 4,
**characterized**
**in that** the lower reversal point (P2) is fixed, in particular has a predetermined distance (a2) from the position of a lower edge of the completely cast steel strand (3).

6. Production method according to one of Claims 1 to 4,
**characterized**
**in that** the lower reversal point (P2) is variable.

7. Production method according to Claim 6,
**characterized**
**in that** the lower reversal point (P2) is determined in dependence on an upper location (01) at which the liquidus temperature (TL) prevails, or in dependence on a lower location (O2) at which the solidus temperature (TS) prevails.

8. Production method according to Claim 1,
**characterized**
- **in that** the lower reversal point (P2) and the upper reversal point (P1) are variable,
- **in that** the upper reversal point (P1) is at or lies below an upper edge (8) of the completely cast steel strand (3),
- **in that**, as long as the distance of the lower reversal point (P2) from the upper edge (8) of the completely cast steel strand (3) is at least as large as a fixed nominal stroke (hN), the upper reversal point (P1) is determined in dependence on the lower reversal point (P2) in such a way that the oscillation stroke (h) is equal to the fixed nominal stroke (hN), and
- **in that**, if and as long as the lower reversal point (P2) is spaced apart from the upper edge (8) by less than the fixed nominal stroke (hN), the upper reversal point (P1) is equated to the upper edge (8) of the steel strand (3).

9. Production method according to Claim 8,
**characterized**
**in that** the lower reversal point (P2) is determined in dependence on an upper location (01) at which the liquidus temperature (TL) prevails, or in dependence on a lower location (O2) at which the solidus temperature (TS) prevails.

10. Production method according to Claim 4, 7 or 9,
**characterized**
**in that** the upper location (01) and/or the lower location (O2) are ascertained by means of a thermodynamic model (14) of the steel strand (3).

11. Production method according to one of the preceding claims, **characterized**
**in that** the strand stirrer (9) is in the form of an electromagnetic stirring coil which is fed with at least one alternating current (I), and in that the at least one alternating current (I) is varied during the oscillation of the strand stirrer (9) in dependence on the current position of the strand stirrer (9).

12. Control program, which comprises machine code (13) which can be executed by a control device (11) of a continuous casting machine for producing a billet or a bloom, wherein the execution of the machine code (13) by the control device (11) causes the control device (11) to actuate a strand stirrer (9) of a holding device (6), in which a stationary steel strand (3) comprising an already solidified strand shell (4) and a still liquid core (5) gradually solidifies during a solidification time to form the billet or the bloom, in such a way that, during the solidification time, the liquid core (5) is stirred by means of the strand stirrer (9) and the strand stirrer (9) is moved with an oscillation stroke (h) vertically in an oscillating manner along the steel strand (3) between an upper and a lower reversal point (P1, P2).

13. Control program according to Claim 12,
**characterized**
**in that** the execution of the machine code (13) by the control device (11) causes the control device (11) to carry out the additional method steps of at least one of Claims 2 to 11.

14. Control device of a continuous casting machine for producing a billet or a bloom, wherein the control device is programmed with a computer program (12) according to Claim 12 or 13, such that, during operation, it actuates a strand stirrer (9) of a holding device (6), in which a stationary steel strand (3) comprising an already solidified strand shell (4) and a still liquid core (5) gradually solidifies during a solidification time to form the billet or the bloom, at least in such a way that, during the solidification time, the liquid core (5) is stirred by means of the strand stirrer (9) and the strand stirrer (9) is moved with an oscillation stroke (h) in an oscillating manner between an upper and a lower reversal point (P1, P2).

15. Continuous casting machine for producing a billet or a bloom,
- wherein the continuous casting machine comprises an open-ended mould (2) into which liquid steel (1) is poured from above and from which at the bottom a steel strand (3) with an already solidified strand shell (4) and a still liquid core (5) is removed,
- wherein the continuous casting machine comprises, below the open-ended mould (2), a holding device (6) into which the steel strand (3) with the already solidified strand shell (4) and the still liquid core (5) is introduced from above without changing direction and in which the steel strand (3) remains during a solidification time in which the steel strand (3) gradually solidifies to form the billet or the bloom,
- wherein the holding device (6) comprises a strand stirrer (9) which is movable vertically along the steel strand (3) and by means of which the liquid core (5) of the stationary steel strand (3) is stirred during the solidification time,
- wherein the continuous casting machine comprises a control device (11), by which at least the strand stirrer (9) is controlled,
**characterized**
**in that** the control device (11) is designed according to Claim 14, such that the strand stirrer (9) is moved during the solidification time with an oscillation stroke (h) in an oscillating manner between an upper and a lower reversal point (P1, P2).

## Revendications

1. Procédé de fabrication d'une billette ou d'un bloom,
- dans lequel de l'acier liquide (1) est coulé par le haut dans une lingotière de coulée continue (2), un brin d'acier (3) comprenant une enveloppe de brin (4) déjà solidifiée et un noyau (5) encore liquide est retiré de la lingotière de coulée continue (2) par le bas et le brin d'acier (3) comprenant l'enveloppe de brin (4) déjà solidifiée et le noyau (5) encore liquide est introduit par le haut sans changement de direction dans un dispositif de retenue (6) au sein duquel le brin d'acier (3) demeure pendant un temps de solidification au cours duquel le brin d'acier (3) se solidifie progressivement afin de donner la billette ou le bloom,
- dans lequel le noyau liquide (5) du brin d'acier (3) stationnaire est agité au moyen d'un agitateur de brin (9) pendant le temps de solidification,
**caractérisé en ce que**
l'agitateur de brin (9) est déplacé pendant le temps de solidification le long du brin d'acier (3) entre des points d'inversion supérieur et inférieur (P1, P2) en oscillant de manière verticale avec une course d'oscillation (h).

2. Procédé de fabrication selon la revendication 1,
**caractérisé en ce que**
le point d'inversion supérieur (P1) est fixe, en particulier présente une distance (a1) prédéterminée par rapport à la position d'un bord supérieur (8) du brin d'acier (3) entièrement coulé.

3. Procédé de fabrication selon la revendication 1,
**caractérisé en ce que**
le point d'inversion supérieur (P1) est variable.

4. Procédé de fabrication selon la revendication 3,
**caractérisé en ce que**
le point d'inversion supérieur (P1) est déterminé en fonction d'un emplacement supérieur (O1) au niveau duquel règne la température de liquidus (TL), ou en fonction d'un emplacement inférieur (O2) au niveau duquel règne la température de solidus (TS).

5. Procédé de fabrication selon l'une quelconque des revendications 1 à 4,
**caractérisé en ce que**
le point d'inversion inférieur (P2) est fixe, en particulier présente une distance (a2) prédéterminée par rapport à la position d'un bord inférieur (8) du brin d'acier (3) entièrement coulé.

6. Procédé de fabrication selon l'une quelconque des revendications 1 à 4,
**caractérisé en ce que**
le point d'inversion inférieur (P2) est variable.

7. Procédé de fabrication selon la revendication 6,
**caractérisé en ce que**
le point d'inversion inférieur (P2) est déterminé en fonction d'un emplacement supérieur (O1) au niveau duquel règne la température de liquidus (TL), ou en fonction d'un emplacement inférieur (O2) au niveau duquel règne la température de solidus (TS).

8. Procédé de fabrication selon la revendication 1,
**caractérisé en ce que**
- le point d'inversion inférieur (P2) et le point d'inversion supérieur (P1) sont variables,
- le point d'inversion supérieur (P1) se situe au niveau, ou au-dessous, d'un bord supérieur (8) du brin d'acier (3) entièrement coulé,
- tant que la distance entre le point d'inversion inférieur (P2) et le bord supérieur (8) du brin d'acier (3) entièrement coulé est au moins égale à une course nominale (hN) fixe, le point d'inversion supérieur (P1) est déterminé en fonction du point d'inversion inférieur (P2) de telle manière que la course d'oscillation (h) est égale à la course nominale (hN) fixe, et
- si et aussi longtemps que le point d'inversion inférieur (P2) se trouve à une distance du bord supérieur (8) qui est inférieure à la course nominale (hN) fixe, le point d'inversion supérieur (P1) est assimilé au bord supérieur (8) du brin d'acier (3).

9. Procédé de fabrication selon la revendication 8,
**caractérisé en ce que**
le point d'inversion inférieur (P2) est déterminé en fonction d'un emplacement supérieur (O1) au niveau duquel règne la température de liquidus (TL), ou en fonction d'un emplacement inférieur (O2) au niveau duquel règne la température de solidus (TS).

10. Procédé de fabrication selon la revendication 4, 7 ou 9,
**caractérisé en ce que**
l'emplacement supérieur (O1) et/ou l'emplacement inférieur (O2) sont déterminés à l'aide d'un modèle thermodynamique (14) du brin d'acier (3).

11. Procédé de fabrication selon l'une quelconque des revendications précédentes,
**caractérisé en ce que**
l'agitateur de brin (9) est réalisé sous la forme d'une bobine d'agitation électromagnétique qui est alimentée avec au moins un courant alternatif (I), et **en ce que** le au moins un courant alternatif (I) est modifié pendant l'oscillation de l'agitateur de brin (9) en fonction de la position actuelle de l'agitateur de brin (9).

12. Programme de commande, présentant un code de machine (13) pouvant être traité par un dispositif de commande (11) d'une machine de coulée continue afin de produire une billette ou un bloom, dans lequel le traitement du code de machine (13) par le dispositif de commande (11) amène le dispositif de commande (11) à commander un agitateur de brin (9) d'un dispositif de retenue (6) au sein duquel un brin d'acier (3) stationnaire présentant une enveloppe de brin (4) déjà solidifiée et un noyau (5) encore liquide se solidifie progressivement pendant un temps de solidification afin de donner la billette ou le bloom, de telle manière que le noyau liquide (5) est agité au moyen de l'agitateur de brin (9) pendant le temps de solidification et l'agitateur de brin (9) est déplacé le long du brin d'acier (3) entre des points d'inversion supérieur et inférieur (P1, P2) en oscillant de manière verticale avec une course d'oscillation (h).

13. Programme de commande selon la revendication 12,
**caractérisé en ce que**
le traitement du code de machine (13) par le dispositif de commande (11) amène le dispositif de commande (11) à mettre en œuvre les étapes de procédé supplémentaires d'au moins une des revendications 2 à 11.

14. Dispositif de commande d'une machine de coulée continue permettant de fabriquer une billette ou un bloom, dans lequel le dispositif de commande est programmé avec un programme informatique (12) selon la revendication 12 ou 13 de sorte que, en cours de fonctionnement, il commande un agitateur de brin (9) d'un dispositif de retenue (6) au sein duquel un brin d'acier (3) stationnaire présentant une enveloppe de brin (4) déjà solidifiée et un noyau (5) encore liquide se solidifie progressivement pendant un temps de solidification afin de donner la billette ou le bloom, au moins de telle manière que, pendant le temps de solidification, le noyau liquide (5) est agité au moyen de l'agitateur de brin (9) et l'agitateur de brin (9) est déplacé entre des points d'inversion supérieur et inférieur (P1, P2) en oscillant avec une course d'oscillation (h).

15. Machine de coulée continue permettant de fabriquer une billette ou un bloom,
- dans laquelle la machine de coulée continue présente une lingotière de coulée continue (2) au sein de laquelle de l'acier liquide (1) est coulé par le haut et à partir de laquelle un brin d'acier (3) comprenant une enveloppe de brin (4) déjà solidifiée et un noyau (5) encore liquide est extrait par le bas,
- dans laquelle la machine de coulée continue présente, sous la lingotière de coulée continue (2), un dispositif de retenue (6) au sein duquel le brin d'acier (3) comprenant l'enveloppe de brin (4) déjà solidifiée et le noyau (5) encore liquide est introduit par le haut sans changement de direction et au sein duquel le brin d'acier (3) demeure pendant un temps de solidification au cours duquel le brin d'acier (3) se solidifie progressivement afin de donner la billette ou le bloom,
- dans laquelle le dispositif de retenue (6) présente un agitateur de brin (9) pouvant être déplacé de manière verticale le long du brin d'acier (3) et au moyen duquel le noyau liquide (5) du brin d'acier (3) stationnaire est agité pendant le temps de solidification,
- dans laquelle la machine de coulée continue présente un dispositif de commande (11) par lequel est commandé au moins l'agitateur de brin (9),
**caractérisé en ce que**
le dispositif de commande (11) est réalisé selon la revendication 14 de sorte que l'agitateur de brin (9) est déplacé pendant le temps de solidification entre des points d'inversion supérieur et inférieur (P1, P2) avec une course d'oscillation (h).
